# EUROPÄISCHE PATENTSCHRIFT

(11) **EP 0 531 755 B1**
(45) Veröffentlichungstag und Bekanntmachung des Hinweises auf die Patenterteilung: **13.12.1995**
(21) Anmeldenummer: 92114047.1
(22) Anmeldetag: 18.08.1992
(51) Int. Cl.: B21B 1/26

(54) **Verfahren zur Erzeugung von Warmbreitband**
Method for producing hot wide strip
Procédé pour la fabrication à chaud de large bande

(30) Priorität: 09.09.1991 DE 4129749
(43) Veröffentlichungstag der Anmeldung: 17.03.1993
(73) Patentinhaber: SMS SCHLOEMANN-SIEMAG AKTIENGESELLSCHAFT, 40237 Düsseldorf (DE)
(72) Erfinder: Rohde, Wolfgang, Prof. Dr., W-4047 Dormagen 11 (DE)
(74) Vertreter: Valentin, Ekkehard, Dipl.-Ing.

(56) Entgegenhaltungen:
- EP-A- 0 320 846
- DE-A- 2 559 222
- US-A- 4 444 038

## Beschreibung

Die Erfindung betrifft ein Verfahren zur Erzeugung von Warmbreitband in einer Walzstraße bestehend aus einer ein- oder mehrgerüstigen Vorstraße und einer mehrgerüstigen Fertigstraße, der eine Hochdruckentzunderung und eine Schopfschere vorgeordnet sind. Ein Verfahren nach dem Oberbegriff des Anspruchs 1 ist aus der EP-A-320846 bekannt.

Warmbreitbandstraßen konventioneller Bauart bestehen aus einer Vorstraße und einer Fertigstraße. In der Vorstraße wird die Vorbramme von 200 bis 300 mm Dicke in mehreren Stichen auf eine Zwischendicke von 25 bis 60 mm ausgewalzt. Die Vorstraße besteht im allgemeinen aus mehreren Walzgerüsten. Mindestens ist ein Reversiergerüst erforderlich.

Nach dem letzten Stich in der Vorstraße wird das Band über den Rollgang zur Fertigstraße geführt. Es durchläuft hierbei die Schopfschere und die Hochdruckentzunderung.

Zu dem Zeitpunkt, zu dem sich der Bandkopf in der Schopfschere befindet, besteht über die gesamte Vorbandlänge eine in etwa gleiche Temperatur. Nach dem Anstich im ersten Gerüst fällt jedoch die Walztemperatur im ersten Gerüst infolge der Strahlung und Konvektion an die Umgebung stetig ab. Bei üblichen Coilgewichten von z.B. 20 kg/mm Coilbreite beträgt der Temperaturabfall am Bandende bereits ca. 150°C.

Würde die Fertigstraße mit konstanter Geschwindigkeit betrieben, so würde sich die Erscheinung mit jeweils tieferliegendem Temperaturniveau auch in den weiteren Gerüsten der Fertigstraße zeigen. Letztlich würde auch die für die technologischen Eigenschaften des Bandes entscheidende Endwalztemperatur am letzten Gerüst vom Bandanfang zum Bandende deutlich abfallen.

Um dies zu vermeiden, wird die Geschwindigkeit der Fertigstraße während der Walzzeit vom Bandanfang zum Bandende stetig erhöht. Die hierdurch an allen Gerüsten stetig zunehmende Umformleistung bewirkt eine Wiedererwärmung des Bandes, die bei richtiger Wahl der Beschleunigungsgrade eine konstante Walztemperatur im letzten Gerüst zur Folge hat.

Das Verfahren ist in mehrfacher Hinsicht nachteilig. Durch die erhöhten Umformgeschwindigkeiten sowie durch den immer noch vorhandenen Temperaturabfall in den vorderen Gerüsten ergibt sich über die Bandlänge ein spürbarer Anstieg der Walzkräfte und der Walzmomente. Die sich hieraus ergebenden Veränderungen in der Gerüstdehnung und in der Biegung der Walzensätze müssen durch aufwendige Kontroll- und Regelmechanismen beseitigt werden. Die in der Kühlstrecke abzuführende Wärmemenge nimmt mit steigender Geschwindigkeit stetig zu. Abhängig von der Geschwindigkeit müssen weitere Kühlzonen zugeschaltet werden, wodurch Ungleichförmigkeiten in der erreichten Haspeltemperatur unvermeidlich sind. Letztlich wird eine über die Bandlänge gleichförmige Kühlung des Bandes mit gleichen Abkühlgeschwindigkeiten unmöglich.

Aufgabe der vorliegenden Erfindung ist es, ein Verfahren zur Erzeugung von Warmbreitband durch geeignete Maßnahmen so zu verändern, daß die Walzgeschwindigkeit vom Bandanfang zum Bandende konstant gehalten werden kann, ohne daß sich die Walztemperaturen in den einzelnen Gerüsten verändern.

Diese Aufgabe wird durch die Kombination der Merkmale nach Anspruch 1 gelöst.

Wie in der Zeichnung dargestellt, ist zwischen dem letzten Gerüst der Vorstraße 1 und der Schopfschere 4 einen Rollenherdofen 5 angeordnet, der die Temperatur des von der Vorstraße 1 kommenden Bandes 7 über die gesamte Bandlänge auf einen einheitlichen Wert abgleicht und konstant hält. Das Band 7 verläßt mit dieser Temperatur den Rollenherdofen 5 mit einer Geschwindigkeit, die der Anstichgeschwindigkeit im ersten Gerüst der Fertigstraße 2 entspricht. Die Geschwindigkeit der Fertigstraße 2 wird erfindungsgemäß nicht verändert. Da die Durchlaufzeit für die Strecke vom Ende des Rollenherdofens 5 bis zum Walzspalt des ersten Gerüstes bei gleicher Geschwindigkeit für alle spät einlaufenden Teile des Bandes 7 gleich ist, bleibt auch die Walztemperatur im ersten Gerüst und in allen anderen Walzgerüsten konstant. Letztlich kann durch Wahl dieser für die gesamte Bandlänge konstanten Walzgeschwindigkeit in Abhängigkeit von der Ofentemperatur und der Banddicke jede gewünschte Endwalztemperatur eingestellt werden.

Bei Betrieb der Fertigstraße 2 in der vorgeschlagenen Art ergeben sich konstante Walzkräfte und Walzmomente über die gesamte Bandlänge. Die zur Erzielung bestimmter Haspeltemperaturen zu aktivierenden Teile der vor dem Haspel 9 angeordneten Kühlstrecke 8 bleiben ebenfalls konstant. Gleiche Abkühlgeschwindigkeiten über die gesamte Bandlänge sind gesichert. Die Haspeltemperatur kann innerhalb geringer Toleranzen konstant gehalten werden.

Ein weiterer Vorteil ist die weitgehende Auflösung der sogenannten Skidmarks im Vorband. Skidmarks sind in regelmäßigen Abständen im Vorband vorhandene kältere Stellen infolge des Kontaktes der Vorbramme mit den wassergekühlten Auflageschienen im Brammenofen. Die Skidmarks werden beim Durchlauf durch den beheizten Rollenherdofen 5 weitgehend eliminiert, so daß eine deutliche Minderung der bekannten Störungen in der Walzkraft und damit in der Dicke des zu walzenden Bandes eintritt.

Ein weiterer Vorteil ist die Minderung der erforderlichen Antriebsleistung für die Fertigstraße 2, da die zur Beschleunigung erforderliche Leistung entfällt. Die Konstruktion der Kühlstrecke 8 wird wesentlich vereinfacht. Die Kühlung mit konstanter Geschwindigkeit ermöglicht das Fahren vorgegebener Temperaturkurven zur Erzielung bestimmter technologischer Eigenschaften, die für jeden Bandpunkt über die gesamte Bandlänge eingehalten werden können. Hierdurch eröffnen sich neue Möglichkeiten zur Optimierung thermomechanischer Effekte.

## Patentansprüche

1. Verfahren zur Erzeugung von Warmbreitband in einer Walzstraße, bestehend aus einer ein- oder mehrgerüstigen Vorstraße (1) mit einer mehrgerüstigen Fertigstraße (2), der eine Hochdruckentzunderung (3) und eine Schopfschere (4) vorgeordnet sind, wobei zwischen der Vorstraße und der Schopfschere ein Rollenherdofen (5) angeordnet ist,
**dadurch gekennzeichnet,**
daß das Warmbreitband aus dem letzten Gerüst der Vorstraße (1) kommend in dem Rollenherdofen (5) auf eine über die gesamte Bandlänge konstante Temperatur eingestellt und auf dieser eingestellten Temperatur gehalten wird,
daß das Warmbreitband mit dieser einheitlichen und konstanten Temperatur den Rollenherdofen (5) mit einer Geschwindigkeit verläßt, die der Anstichgeschwindigkeit im ersten Gerüst der Fertigstraße (2) entspricht und
daß zur Einhaltung einer konstanten Endwalztemperatur des Warmbreitbandes die Fertigstraße (2) mit konstanter Walzgeschwindigkeit betrieben wird und
daß das Warmbreitband aus dem letzten Gerüst der Fertigstraße (2) kommend in einer nachgeordneten Kühlstrecke (8) mit innerhalb der Kühlstrecke gleichen Kühlgeschwindigkeiten auf eine konstante Haspeltemperatur gekühlt wird.

2. Verfahren nach Anspruch 1,
**dadurch gekennzeichnet,**
daß der Rollenherdofen (5) mit Gas oder mit Öl beheizt wird.

3. Verfahren nach Anspruch 1 oder 2
**dadurch gekennzeichnet,**
daß das Warmbreitband aus dem letzten Gerüst (1) der Vorstraße kommend in einer Induktionsheizstrecke (6) aufgeheizt wird, bevor es in den Rollenherdofen (5) eingeführt wird.

## Claims

1. Method of producing hot wide strip in a rolling train, consisting of a single-stand or multi-stand roughing train (1) with a multi-stand finishing train (2), upstream of which are arranged a high-pressure descaler (3) and a cropping cutter (4), wherein a roller furnace (5) is arranged between the roughing train and the cropping cutter, characterised thereby that the hot wide strip coming into the roller furnace (5) from the last stand of the roughing train (1) is adjusted to a temperature which is constant over the entire strip length and is kept at that adjusted temperature, that the hot wide strip with that uniform and constant temperature leaves the roller furnace (5) at a speed which corresponds to the speed of the first pass in the first stand of the finishing train (2) and that for adherence to a constant end rolling temperature of the hot wide strip the finishing train (2) is operated at a constant rolling speed and that the hot wide strip coming into a downstream cooling path (8) from the last stand of the finishing train (2) is cooled to a constant reeling-up temperature at cooling speeds which are uniform within the cooling path.

2. Method according to claim 1, characterised thereby that the roller furnace (5) is heated by gas or by oil.

3. Method according to claim 1 or 2, characterised thereby, that the hot wide strip coming into an induction heating path (6) from the last stand (1) of the roughing train is heated up before it is led into the roller furnace (5).

## Revendications

1. Procédé pour la fabrication d'une large bande laminée à chaud dans un train de laminage, constitué par un train ébaucheur (1) à une ou plusieurs cages et par un train finisseur (2) à plusieurs cages, où sont disposés en amont un décalaminage à haute pression (3) et une cisaille à ébouter (4), et où un four à rouleaux (5) est agencé entre le train ébaucheur et la cisaille à ébouter,
caractérisé en ce que
la large bande laminée à chaud provenant de la dernière cage du train ébaucheur (1) est réglée dans le four à rouleaux (5) à une température constante sur toute la longueur de bande, et est maintenue à cette température réglée,
en ce que la large bande laminée à chaud quitte avec cette température uniforme et constante le four à rouleaux (5) avec une vitesse qui correspond à la vitesse de la passe initiale dans la première cage du train finisseur (2), et
en ce que pour le maintien d'une température constante pour le laminage final de la large bande laminée à chaud, le train finisseur (2) est entrâiné avec une vitesse de laminage constante, et
en ce que la large bande laminée à chaud provenant de la dernière cage du train finisseur (2) est refroidie à une température de bobinage constante dans un train de refroidissement (8) agencé en aval, avec des vitesses de refroidissement égales à l'intérieur du train de refroidissement.

2. Procédé selon la revendication 1,
caractérisé en ce que
le four à rouleaux (5) est chauffé avec du gaz ou avec du gazole.

3. Procédé selon l'une ou l'autre des revendications 1 et 2,
caractérisé en ce que
la large bande laminée à chaud provenant de la dernière cage (1) du train ébaucheur est chauffée dans un train de réchauffement inductif (6), avant qu'elle soit introduite dans le four à rouleaux (5).
